# EUROPÄISCHE PATENTSCHRIFT

(11) **EP 0 031 095 B1**
(45) Veröffentlichungstag und Bekanntmachung des Hinweises auf die Patenterteilung: **05.12.1984**
(21) Anmeldenummer: 80107832.0
(22) Anmeldetag: 11.12.1980
(51) Int. Cl.: H01J 9/233, H01J 29/45

(54) **Verfahren zum Herstellen einer Doppelschicht mit Hetero-Übergang für die Speicherelektrode einer Bildaufnahmevorrichtung**
Process for producing a double layer with hetero-junction for the memory electrode of an image registration device
Procédé de fabrication d'une double couche avec hétéro-jonction pour l'électrode à mémoire d'un dispositif de prise de vue

(30) Priorität: 20.12.1979 DE 2951482
(43) Veröffentlichungstag der Anmeldung: 01.07.1981
(73) Patentinhaber: Heimann GmbH, D-6200 Wiesbaden 1 (DE)
(72) Erfinder: Heimann, Bernd, Dr., Dipl.-Phys., D-6200 Wiesbaden (DE)
(74) Vertreter: Mehl, Ernst, Dipl.-Ing.

## Beschreibung

Die Erfindung betrifft ein Verfahren zum Herstellen einer Doppelschicht mit Hetero-Übergang für die Speicherelektrode einer Bildaufnahmevorrichtung mit den Merkmalen:
a) eine erste Schicht besteht aus einem transparenten Halbleitermaterial mit n⁺⁻Leitfähigkeit und dient als elektrisch leitende Signalelektrode;
b) eine zweite Schicht besteht aus fotoleitendem Cadmiumselenid oder Cadmiumsulfoselenid mit n-Leitfähigkeit;
c) die zweite Schicht entsteht durch Aufdampfen auf die erste Schicht.

Beispielsweise zum Zweck der Herstellung eines sog. Hetero-Sperrschicht-Targets für eine Bildaufnahmeröhre ist aus der Zeitschrift «Fernseh- und Kinotechnik» 32. Jahrgang, Nr. 9/1978, S. 341 bis 348, insbesondere S. 348, bekannt, auf eine transparente, leitfähige Schicht aus einem Zinnoxid eine Schicht aus n-leitendem Cadmiumselenid aufzudampfen. Zwar ist mit der Hetero-Sperrschicht der Übergang von einer weiteren aufgebrachten Schicht zu einer oder zwei ihrerseits auf diese Schicht aufgebrachten Schichten gemeint. Es besteht aber zwischen einer n⁺⁻ leitenden Zinnoxidschicht als Signalelektrode und einer darauf aufgedampften n-leitenden Halbleiterschicht aus anderem Material ebenfalls ein Hetero-Übergang. Ein solcher Übergang ist notwendig, um die Injektion von Defektelektronen aus der Signalelektrode in die Fotoleiterschicht oder, was gleichbedeutend ist, einen Elektronenstrom in der entgegengesetzten Richtung zu verhindern. Beides hätte einen unerwünschten temperaturabhängigen Dunkelstrom, d.h. ein elektrisches Signal ohne Lichteinfall zur Folge. Durch den Hetero-Übergang in Verbindung mit der genannten Hetero-Sperrschicht bei einem kompletten Target einer Bildaufnahmeröhre können der Dunkelstrom und seine Temperaturabhängigkeit sehr gering gehalten werden.

Damit eine Bildaufnahmevorrichtung keine Bildfehler in Form weisser Flecke aufweist, ist eine homogene Struktur der Fotoleiterschicht erforderlich.

Der vorliegenden Erfindung liegt die Aufgabe zugrunde, ein Verfahren anzugeben, mit dem die homogene Struktur der Fotoleiterschicht erreicht wird.

Zur Lösung dieser Aufgabe werden bei einem Verfahren der eingangs genannten Art erfindungsgemäss folgende Merkmale vorgeschlagen:
d) der Aufdampfprozess erfolgt bei einer Temperatur zwischen 700 und 750°C,
e) das aufzudampfende Material für die zweite Schicht enthält mindestens einen Zusatz von im wesentlichen aus Boroxid bestehendem Glas,
f) die aufgedampfte zweite Schicht wird durch Wärmebehandlung bei einer Temperatur zwischen 750 und 850°C im Vakuum gesintert.

Bei einem solchen Verfahren sintert zunächst durch die Wärmebehandlung das pulverförmige Verdampfungsmaterial zusammen, und Gaseinschlüsse werden beseitigt. Der Glaszusatz schmilzt. Beides bewirkt, dass die Neigung des Verdampfungsmaterials zum Spritzen stark reduziert wird. Dadurch kann das Verdampfungsmaterial zu einer homogenen Schicht auf die erste Schicht aufgedampft werden. Das bei der Wärmebehandlung durch Zersetzung des Cadmiumselenids bzw. Cadmiumsulfoselenids entstehende metallische Cadmium muss von der ersten Schicht ferngehalten werden, weil dies die Sperrfähigkeit des späteren Hetero-Übergangs verringern würde. Das kann dadurch geschehen, dass man die Temperatur bei der Wärmebehandlung die Obergrenze von max. 850°C nicht überschreiten lässt. Man kann ferner die Wärmebehandlung in einem getrennten System vornehmen, wobei allerdings das Verdampfungsmaterial zwischen Wärmebehandlung und Verdampfung keiner Gasatmosphäre ausgesetzt werden darf.

Vorzugsweise nimmt man die Wärmebehandlung bei 800°C vor. Man erreicht dadurch die Sinterung, ohne dass metallisches Cadmium in unzulässiger Menge entsteht.

Weiter ist vorteilhaft, wenn der Zusatz zu dem zu verdampfenden Material zwischen 0,1 und 1 Gewichtsprozent beträgt.

Nach einer vorteilhaften Weiterbildung der Erfindung wird vorgeschlagen, dass dafür gesorgt wird, dass die zu bedampfende Oberfläche der ersten Schicht vor dem Aufdampfen frei ist von oxidierenden Stoffen. Damit wird verhindert, dass die Leitfähigkeit der ersten Schicht verändert und damit die Sperrfähigkeit des Hetero-Übergangs beeinträchtigt werden.

Günstig ist für ein homogenes Aufdampfen, wenn sich beim Aufdampfen die erste Schicht und der Behälter mit dem zu verdampfenden Material insbesondere durch Umwege nicht direkt gegenüberstehen.

Weiter ist vorteilhaft, wenn die Aufdampfrate im Bereich zwischen 0,1 und 1 nm/s, vorzugsweise bei 0,5 nm/s, liegt.

Vorzugsweise besteht die erste Schicht aus einem Zinnoxid (SₙOₓ mit x<2), das mit Antimon dotiert ist.

Insbesondere ist die nach dem erfindungsgemässen Verfahren hergestellte Doppelschicht Teil des Sperrschicht-Fotoleiter-Targets einer Bildaufnahmeröhre.

Für eine solche Anwendung hat die erste Schicht vorzugsweise eine Dicke im Bereich von 50 bis 200 nm, insbesondere 100 nm; die zweite Schicht einen Dickenbereich zwischen 1,5 und 2,5 pm, insbesondere 2 pm.

Eine erfindungsgemäss hergestellte Doppelschicht ist nicht nur für eine Bildaufnahmeröhre sondern allgemein anwendbar als Teil des Umsetzsystems einer Bildaufnahmevorrichtung z.B. eines optischen Bildwandlers, der aus einem Fotoleitersystem und einer Flüssigkristallschicht als Lichtmodulator besteht.

## Patentansprüche

1. Verfahren zum Herstellen einer Doppelschicht mit Hetero-Übergang für die Speicherelektrode einer Bildaufnahmevorrichtung mit den Merkmalen:
a) eine erste Schicht besteht aus einem transparenten Halbleitermaterial mit n⁺⁻Leitfähigkeit und dient als elektrisch leitende Signalelektrode;
b) eine zweite Schicht besteht aus fotoleitendem Cadmiumselenid oder Cadmiumsulfoselenid mit n-Leitfähigkeit;
c) die zweite Schicht entsteht durch Aufdampfen auf die erste Schicht;
gekennzeichnet durch folgende Merkmale:
d) der Aufdampfprozess erfolgt bei einer Temperatur zwischen 700 und 750 °C,
e) das aufzudampfende Material für die zweite Schicht enthält mindestens einen Zusatz von im wesentlichen aus Boroxid bestehendem Glas,
f) die aufgedampfte zweite Schicht wird durch Wärmebehandlung bei einer Temperatur zwischen 750 und 850°C im Vakuum gesintert.

2. Verfahren nach Anspruch 1, dadurch gekennzeichnet, dass die Wärmebehandlung bei einer Temperatur von 800°C erfolgt.

3. Verfahren nach Anspruch 1, dadurch gekennzeichnet, dass der Zusatz zu dem zu verdampfenden Material zwischen 0,1 und 1 Gewichtsprozent beträgt.

4. Verfahren nach Anspruch 1, dadurch gekennzeichnet, dass dafür gesorgt wird, dass die zu bedampfende Oberfläche der ersten Schicht vor dem Aufdampfen frei ist von oxidierenden Stoffen.

5. Verfahren nach Anspruch 1, dadurch gekennzeichnet, dass sich beim Aufdampfen die erste Schicht und der Behälter mit dem zu verdampfenden Material insbesondere durch Umwege nicht direkt gegenüberstehen.

6. Verfahren nach Anspruch 1, dadurch gekennzeichnet, dass die Aufdampfrate im Bereich zwischen 0,1 und 1 nm/s, vorzugsweise bei 0,5 nm/s, liegt.

7. Verfahren nach einem der Ansprüche 1 bis 6, dadurch gekennzeichnet, dass die erste Schicht aus einem Zinnoxid (SnOₓ mit x< 2) besteht, das mit Antimon dotiert ist.

## Claims

1. A method of producing a double layer with a hetero-junction for the memory electrode of an image recording device having the features:
a) a first layer consists of a transparent semiconductor material with n⁺⁻conductivity and serves as an electrically conductive signal electrode;
b) a second layer consists of a photo-conductive cadmium selenide, or cadmium sulphoselenide, with n-conductivity;
c) the second layer is formed by vapour deposition onto the first layer;
characterised by the following features:
d) the vapour deposition process is carried out at a temperature of between 700 and 750°C;
e) the material for the second layer which is to be vapour deposited contains at least one addition of glass which essentially consists of boron oxide;
f) the vapour deposited second layer is sintered by heat treatment at a temperature of between 750 and 850 °C in vacuum.

2. A method according to Claim 1, characterised in that the heat treatment is carried out at a temperature of 800°C.

3. A method according to Claim 1, characterised in that the addition to the material which is to be evaporated is between 0,1 and 1% by weight.

4. A method according to Claim 1, characterised in that care is taken that the surface of the first layer on which vapour deposition is to take place; is free from oxidizing substances prior to the vapour deposition.

5. A method according to Claim 1, characterised in that during vapour deposition, the first layer and the container with the material which is to be evaporated are not directly opposite one another, particularly by a detour.

6. A method according to Claim 1, characterised in that the rate of vapour deposition lies in the range of between 0.1 and 1 nm/s, preferably at 0,5 nm/s.

7. A method according to one of Claims 1 to 6, characterised in that the first layer consists of a tin oxide (SnOₓ with x < 2), which is doped with antimony.

## Revendications

1. Procédé de fabrication d'une couche double comportant une hétérojonction pour l'électrode de stockage d'un dispositif de prise de vues, présentant comme caractéristiques:
a) une première couche est constituée par un matériau semiconducteur transparent possédant la conductibilité n⁺ et sert d'électrode de signal électriquement conductrice.
b) une seconde couche est constituée par du séléniure de cadmium photoconducteur ou par du sulfoséléniure de cadmium possédant la conductibilité n,
c) la seconde couche est réalisée par dépôt par évaporation sur la première couche,
caractérisé par les caractéristiques suivantes:
d) le processus de dépôt par évaporation est effectué à une température comprise entre 700 et 750°C,
e) la substance devant être déposée par évaporation pour former la seconde couche contient au moins un additif de verre constitué essentiellement par de l'oxyde de bore,
f) la seconde couche déposée par évaporation est frittée sous vide par traitement thermique à une température comprise entre 750 et 850°C.

2. Procédé suivant la revendication 1, caractérisé par le fait que le traitement thermique est réalisé à une température de 800 °C.

3. Procédé suivant la revendication 1, caractérisé par le fait que l'additif introduit dans la substance devant être évaporée est compris entre 0,1 et 1 pour cent en poids.

4. Procédé suivant la revendication 1, caractérisé par le fait que l'on veille à ce que la surface de la première couche, sur laquelle doit être effectué le dépôt par évaporation, est exempte de substances oxydantes, avant ce dépôt.

5. Procédé suivant la revendication, caractérisé par le fait que lors du dépôt par évaporation, la première couche et le récipient contenant la substance devant être évaporée ne sont pas directement en vis-à-vis, notamment par suite de l'existence de voies de contournement.

6. Procédé suivant la revendication 1, caractérisé par le fait que la vitesse de dépôt par évaporation se situe dans la gamme comprise entre 0,1 et 1 nm/s et est égal de préférence à 0,5 nm/s.

7. Procédé suivant l'une des revendications 1 à 6, caractérisé par le fait que la première couche est constituée par de l'oxyde d'étain (SnO. avec x < 2), qui est dopé par de l'antimoine.
